# EUROPÄISCHE PATENTSCHRIFT

(11) **EP 1 900 854 B1**
(45) Veröffentlichungstag und Bekanntmachung des Hinweises auf die Patenterteilung: **10.11.2010**
(21) Anmeldenummer: 06120448.3
(22) Anmeldetag: 11.09.2006
(51) Int. Cl.: C25D 5/12, C25D 5/34, C25D 5/50

(54) **Verfahren zum Härten von galvanischen Chromschichten**
Process for hardening of electroplating chromium layer
Procédé pour durcissement de couches de chrome plaqué

(43) Veröffentlichungstag der Anmeldung: 19.03.2008
(73) Patentinhaber: InnCoa GmbH, 51766 Engelskirchen (DE)
(72) Erfinder: Strobl, Christoph, 85049 Ingolstadt (DE); Heller, Jörg, 51766 Engelskirchen (DE); Oberhauser, Simon, 85296 Rohrbach (DE)
(74) Vertreter: von Kreisler Selting Werner

(56) Entgegenhaltungen:
- GB-A- 287 194
- GB-A- 303 034
- GB-A- 343 982
- GB-A- 2 188 942
- US-A- 2 195 499
- US-A- 2 463 039
- US-A- 2 900 715
- US-A- 3 205 153
- US-A- 3 771 972
- US-A- 4 115 211

## Beschreibung

Die Erfindung betrifft ein Verfahren zur Beschichtung eines Substrats, vorzugsweise metallischer Substrate oder metallisierter Substrate, mit einer Diffusionsschicht, gebildet aus einer äußeren galvanischen Chromschicht und wenigstens einer metallischen Zwischenschicht, Substrate umfassend diese Diffusionsschicht sowie die Verwendung der Diffusionsschicht. Die Diffusionsschicht bildet eine harte, zähe, oxidationsbeständige und gegen aggressive Medien resistente Auflageschicht auf dem Substrat. Die erfindungsgemäß erhaltenen diffusionsbeschichteten Substrate können als Werkstücke und Bauteile im allgemeinen Maschinenbau, der Bau- und

Fahrzeugbauindustrie, der Luftfahrt, chemischen und petrochemischen Industrie sowie der allgemeinen Industrie Anwendung finden.

Es ist bekannt, dass durch Cr-Anreicherung an der Oberfläche von Ni-Basis-oder Eisenwerkstoffen vor allem die Verschleißbeständigkeit durch die Bildung von sehr harten Chromcarbidschichten auf der Werkstückoberfläche stark erhöht werden kann. Diese Schichten, die Inchromierschichten genannt werden und bisher über Pack- bzw. CVD-Verfahren im Bereich von 800 bis 1150°C aufgebracht wurden, bilden durch ihren Cr-Anteil und den C-Anteil aus dem Substrat eine sehr harte Chromcarbidschicht an der Oberfläche aus, die starken Verschleiß während des Betriebs verringert.

Die DE-A-4035790 betrifft ein Verfahren zur Innen- und Außenbeschichtung von hohlen Bauteilen mit einer Beschichtung auf Aluminiumbasis durch ein Pulverpackbeschichtungsverfahren mit Wärmebehandlung.

Die EP-A-0906967 offenbart die Verwendung einer Legierung aus Aluminium und Titan als temperaturbeständiger und korrosionsfester Beschichtungswerkstoff für warmfesten Stahl. Aluminium und Titan bilden durch Reaktion mit der Prozessumgebung extrem stabile Oxide aus, welche eine oxidische Schutzschicht ausbilden.

Die DE-A-10116762 beschreibt die Herstellung von Diffusionsschichten mit hohen Gehalten an Aluminium und Titan und deren Verwendung als Korrosionsschutz für metallische Werkstoffe (z.B. Stahl Wst. Nr. 1.4841) in reduzierenden, sulfidierenden Umgebungen mit hohen Kohlenstoffaktivitäten bei Temperaturen bis mindestens 700 °C, wobei die Schicht im Codiffusionsverfahren unter Verwendung der Diffusionselemente Al und Ti als reine Metallpulver im Gewichtsverhältnis 1 : (0,1-5) hergestellt wird. Das Verfahren sieht eine gleichzeitige Eindiffusion von Al und Ti in einem Pulverpackprozess vor. Die Abscheidung erfolgt ohne vorherige Abscheidung von Zwischenschichten. Auf dem Substratwerkstoff wird keine TiAl-Legierung erzeugt, sondern es bilden sich abhängig von der Zusammensetzung des Substrats Mischphasen aus Al, Cr, Fe, Ni und Ti aus. Anstelle des Pulverpackverfahrens können auch andere Verfahren der chemischen Gasphasenabscheidung (CVD) verwendet werden (over pack, out of pack, etc.), die aus der Literatur bekannt sind (C. Duret, R. Pichoir: Coatings for High Temperature Application, E. Lang (ed.), 33-78, Applied Science Publishers, London & New York, 1983). Ebenso ist der Einsatz eines Verfahrens der physikalischen Gasphasenabscheidung (PVD) denkbar (D. G. Teer: Coatings for High Temperature Application, E. Lang (ed.), 78-120, Applied Science Publishers, London & New York, 1983). Die so beschichteten Werkstücke sind für den Einsatz unter sulfidierenden Bedingungen, wie sie in der Petrochemie, z.B. bei Synthesegasprozessen auftreten, geeignet.

Ein der Erfindung zugrunde liegendes Problem war die Zurverfügungstellung eines Verfahrens, welches erlaubt, die harten Funktionsschichten, welche über einen duktilen Cr-legierten "Superalloy"-Unterbau, der neben Nasskorrosionsschutz den Abbau von Spannungen im Aufbau und so die Stabilität des Aufbaus gewährleistet, verfügen, getrennt von den Überzügen aufzutragen bzw. zu bilden. Darüber hinaus sollte es möglich sein, durch Prozessgase eine gezielte Modifikation der harten Funktionsschicht zu bewirken, und diese so auf dem Substrat zu verankern, dass nicht mit einer Delamination zu rechnen ist. Ferner sollte der gewünschte Gefügezustand durch gezielte Temperaturführung während des Prozesses einstellbar sein.

Gemäß den aus dem Stand der Technik bekannten Verfahren bestand ein Nachteil bei der Aufbringung von Deckschichten darin, dass bei Pack- bzw. CVD-Prozessen eine mit der Abscheidung der Elemente simultane Diffusionswärmebehandlung erfolgt und so die Freiheitsgrade zur gezielten diffusionsoptimierten und substratgefügeoptimierten Wärmebehandlung und zur gezielten Funktionsschichtmodifikation durch Zugabe von Prozessgasen nicht gegeben sind. Diese ungünstigen Effekte sind insbesondere bei Inchromierschichten auf Stählen festzustellen, wobei harte rissige Legierungsschichten und ein weiches grobkörniges Gefüge entstehen. Ferner bestand als Nachteil bei bisherigen PVD-Verfahren, über die sehr dünne harte Funktionsschichten auf dem Substrat aufgebracht wurden, dass deren Verankerung mit dem Substrat mangelhaft ist, was zur Delamination der Funktionsschichten führen kann.

Der vorliegenden Erfindung lag somit ferner die Aufgabe zugrunde, ein Verfahren zur Herstellung von mit einer harten, rissfreien, oxidationsbeständigen und delaminationsfreien Chrom-Funktionsschicht mit duktilem korrosionsschützenden "Superalloy"-Unterbau versehenen metallischen Werkstücken zu Verfügung stellen.

Weitere Aufgaben waren die Zuverfügungstellung von Substraten, vorzugsweise metallische Substrate bzw. metallisierte Substrate, welche eine derartige Funktionsschicht aufweisen, sowie von Werkstücken und Bauteilen, die diese beschichteten Substrate umfassen.

Gemäß der Erfindung wurden die Aufgaben gelöst durch ein Verfahren zur Beschichtung eines Substrats mit einer Diffusionsschicht, wobei die Diffusionsschicht gebildet wird durch galvanische Abscheidung einer Chromschicht auf wenigstens einer auf dem Substrat angeordneten metallischen Zwischenschicht und nachfolgender thermischer Behandlung.

Die Erfindung betrifft ferner ein diffusionsbeschichtetes Substrat, vorzugsweise Metallsubstrat oder metallisiertes Substrat, welches erhältlich durch das erfindungsgemäße Verfahren.

Die Erfindung betrifft außerdem ein Werkstück oder Bauteil, umfassend das erfindungsgemäße diffusionsbeschichtete Substrat, vorzugsweise Metallsubstrat oder metallisiertes Substrat.

Darüber hinaus betrifft die Erfindung eine Diffusionsschicht erhältlich durch das erfindungsgemäße Verfahren aus wenigstens einer Zwischenschicht und einer darauf angeordneten galvanischen Chromschicht.

Die Erfindung betrifft ferner die Verwendung der erfindungsgemäßen Diffusionsschicht zur Anordnung auf einem Substrat, vorzugsweise einem metallischen Substrat oder metallisierten Substrat, vorzugsweise zur Modifizierung und/oder Schutz des Substrats.

Auf die in den Unteransprüchen wiedergegebenen bevorzugten Ausgestaltungen der Erfindung wird ausdrücklich Bezug genommen.

Im Unterschied zum Inchromierprozess entstammt das metallische Chrom, das als Legierungsbestandteil in die Werkstückoberfläche eingebaut wird, aus der galvanischen Abscheidung und nicht aus einem Pack- oder CVD Prozess. Pack-und CVD-Prozesse werden zumeist bei Temperaturen oberhalb von 800°C durchgeführt. Damit ist beim Pack- und CVD Prozess der Durchlegierungs- und

Diffusionsschritt, der zur endgültigen Ausbildung der Chrom-Legierungs- bzw. Funktionsschicht führt, bereits weitgehend oder vollständig in den Abscheideprozess des Chroms integriert. Demgegenüber findet beim erfindungsgemäßen Verfahren die galvanische Abscheidung in einem Temperaturbereich statt, bei dem Diffusionsprozesse noch nicht mit messbarer Geschwindigkeit stattfinden. Dies führt dazu, dass die Interdiffusion, also die Diffusion der Elemente der einzelnen Schichten zwischen den Schichten, unterbleibt und der Diffusionsschritt als eigenständige, Wärmebehandlung in einem separaten Verfahrensschritt nachgestellt wird. Gemäß dem erfindungsgemäßen Verfahren ist es somit möglich, die Abscheidung der Metallschichten von der Durchlegierung zu trennen. Im Zusammenhang mit der Durchlegierung, welche letztendlich zur Bildung der Diffusionsschicht führt, erhält man die Freiheit, sie ganz den Erfordernissen des Diffusionsprozesses sowie den etwaigen Erfordernissen einer Wärmebehandlung des Substrates oder einer weiteren Oberflächen- und/oder Substratmodifikation durch Prozessgase oder anderen Medien anzupassen, ohne auf die prozesstechnischen Einengungen, die sich möglicherweise aus der Thermodynamik und Kinetik des Pack oder CVD-Prozesses ergeben, Rücksicht nehmen zu müssen. Durch die separate nachgestellte Diffusionswärmebehandlung besteht somit, wie oben erwähnt, die Möglichkeit einer zusätzlichen Oberflächen- bzw. Substratmodifikation durch gezielten Einsatz von Prozessgasen, wie Ar, H₂, N₂ bzw. stickstoffhaltige Gase, kohlenstoffhaltige Gase, borhaltige Gase oder einer Mischung daraus, oder anderen Medien, wie beispielsweise Salz- oder Bleibäder oder Flüssigkeiten. Dies bietet zum Einen die Möglichkeit der gezielten Bildung von Deck- bzw. Funktionsschichten und zum Anderen, dass durch eine erhöhte Spülrate eine beschleunigte Werkstück-Abkühlung herbeigeführt werden kann, welche eine Härtung bzw. eine Einstellung des gewünschten Gefügezustandes des Werkstücks bzw. Bauteils ermöglicht. Dies steht im Gegensatz zum Pack- oder CVD-Prozess, bei welchem dies während der Wärmebehandlung nicht möglich ist.

Im Unterschied zu einem ebenfalls möglichen Zugang zu harten Funktionsschichten auf Substratoberflächen über ein PVD-Verfahren, bei dem in der Regel die sehr dünnen keramischen Überzüge direkt auf das Substrat aufgetragen werden, ist beim erfindungsgemäßen Verfahren die Herstellung der harten Funktionsschichten von der Aufbringung der Überzüge getrennt, so dass diese harten Funktionsschichten erst in der nachgelagerten Wärmebehandlung durch Diffusion aus den zur Verfügung stehenden Elementen gebildet werden. Dies bietet gegenüber dem PVD-Verfahren den weiteren Vorzug, dass im erfindungsgemäßen Verfahren während der nachgelagerten Wärmebehandlung durch Interdiffusion, über die zum einen die Bildung der Funktionsschichten und zum anderen die Bildung einer Diffusionszone unterhalb der Funktionsschichten erfolgt ist, eine Verankerung auf der Unterlage stattgefunden hat. Dies hat zur Folge, dass im erfindungsgemäßen Verfahren nicht mit Delaminationserscheinungen der harten Funktionsschichten gerechnet werden muss.

Auf Grund der hohen verfahrenstechnischen Freiheitsgrade des erfindungsgemäßen Verfahrens ist es möglich, Legierungs- und Gradientenschichten aus mehrlagigen Schichtsystemen herzustellen, von denen die äußerste eine galvanische Chrom-Schicht darstellt, während sich zwischen Substrat und galvanischer Chrom-Schicht eine oder auch mehrere zuvor mit einem beliebigen Verfahren abgeschiedene Zwischenschichten befinden können. Diese Zwischenschichten dienen der Steuerung des Diffusions- oder Anlegierungsprozesses und können zur gezielten Modifikation des Schichtaufbaus, der Schichtzusammensetzung und damit der Schichteigenschaften sowie der Eigenschaften der Interdiffusionszone zwischen Substrat und durchlegierter Funktionsschicht herangezogen werden. Die Zwischenschichten können ferner die Bildung von Kirkendall-Poren verhindern und sie können die Interdiffusion zwischen Substrat und äußerer Schicht erschweren, verhindern oder auch verbessern. Diese ungünstigen Effekte sind bei Inchromierschichten auf Stählen festzustellen, wobei harte, in der Regel jedoch rissige Legierungsschichten entstehen.

Die gemäß dem Verfahren der Erfindung erfolgende nachfolgende thermische Behandlung kann typischerweise bei einer Temperatur von 120°C oder 500°C bis 1600°C, vorzugsweise bei einer Temperatur von 800°C bis 1300°C, besonders bevorzugt bei einer Temperatur von 900°C bis 1200°C durchgeführt.

Die thermische Behandlung kann für einen Zeitraum von 0,1 h bis zu 250 h oder 125 h, vorzugsweise von 2 h bis 16 h, besonders bevorzugt von 3 h bis 12 h erfolgen.

In einer besonderen Ausgestaltung des erfindungsgemäßen Verfahrens erfolgt die nachfolgende thermische Behandlung im Vakuum (z.B. im Induktionsofen) oder in Gegenwart von Prozessgasen. Die im Zusammenhang mit der Erfindung in Bezug genommenen Prozessgase sind ausgewählt sind aus der Gruppe bestehend aus Argon, Wasserstoff, Stickstoff, stickstoffhaltigen Gasen, kohlenstoffhaltigen Gasen, borhaltigen Gasen und deren Gemischen. Die kohlenstoffhaltigen Gase sind ausgewählt aus der Gruppe bestehend aus Methan, Ethan, Propan, Butan, Acetylen, Kohlenmonoxid und deren Gemischen. Bevorzugt sind Gemische aus Methan mit Kohlenmonoxid und

Acetylen.

Je nach dem ob die Prozessgase kohlenstoffhaltige Gase, stickstoffhaltige Gase, borhaltige Gase oder deren Gemische enthalten, ist die durch das erfindungsgemäße Verfahren erhaltene Diffusionsschicht dadurch gekennzeichnet, dass sie Carbide und/oder Nitride und/oder Carbonitride und/oder Boride enthält.

Das Substrat ist elektrisch leitfähig und vorzugsweise ausgewählt aus der Gruppe bestehend aus metallischen Substraten, metallisierten Substraten, durch Leitfähigkeitslacke an der Oberfläche leitfähig gemachte, an sich nicht leitfähige Materialien, elektrische leitfähige organische Polymere und durch Metall- oder Graphiteinlagerungen leitfähig gemachte organische Polymere. Wenn nachfolgend von Substrat die Rede ist, so ist damit das vorstehend genannte elektrisch leitfähige Substrat gemeint. Geeignete Substrate können somit beispielsweise mit Metallschichten, auch Leitfähigkeitslacken, versehene Körper aus einem an sich elektrisch nicht leitfähigen Material, wie beispielsweise organische Polymere oder anorganischen Verbindungen (Salze, etc.) oder deren Gemische sein, oder auch Substrate ganz aus einem Metall sowie durch einen Metall- oder Graphitgehalt (z.B. Metallteilchen, Metallpartikel, Graphitpulver) elektrisch leitfähig gemachte, an sich nicht leitfähige Substrate, wie beispielsweise Substrate aus organischen Polymeren oder anorganischen Verbindungen.

Das metallische Substrat (Metallsubstrat) bzw. die Metallisierung des Substrats kann bestehen aus un-, niedrig- oder hochlegiertem Stahl, Gusseisen, reinem Cu, einer Cu-Basis-Legierung, reinem Ni, einer Ni- oder Co-Basislegierung, reinem Ti, einer Ti-Legierung oder γ-TiAl, den Metallen W, Mo, Ta, Nb, Zr, V, Hf, Ru, Rh, Os, Ir, Pd, Pt, Re oder Legierungen, welche als Hauptbestandteil eines der Elemente W, Mo, Ta, Nb, Zr, V, Hf, Ru, Rh, Os, Ir, Pd, Pt, Re enthalten.

Die wenigstens eine Zwischenschicht kann bestehen aus reinem Ni, Co, Mn, Cr, W, Mo, Pt, Pd, Ir, Rh, Re, Au, Ag, Cu oder einer Legierung, welche als Hauptbestandteil eines der Elemente Ni, Co, Mn, Cr, W, Mo, Pt, Pd, Ir, Rh, Re, Au, Ag, Cu sowie gegebenenfalls zusätzlich P, B, N, C enthält. Die Zwischenschicht kann mehrere Schichten unterschiedlicher der oben erwähnten Metalle oder Metalllegierungen im Sandwich-Aufbau umfassen.

Die Schichtdicke der wenigstens einen Zwischenschicht kann 0,1 µm bis 500 µm, vorzugsweise von 1 µm bis 100 µm, besonders bevorzugt von 2 µm bis 30 µm betragen, wobei sich die Dickenangabe auf die Schichtdicke aller Zwischenschichten insgesamt bezieht.

Bei Vorhandensein mehrerer Zwischenschichten ist/sind das/die in den jeweils aneinander grenzenden Zwischenschichten enthaltenen Element(e) voneinander verschieden. Bei Vorhandensein von drei Zwischenschichten ist die mittlere der Zwischenschichten in ihren Metallen von den angrenzenden Zwischenschichten verschieden, wobei die außen liegenden Zwischenschichten aus identischen Metallen aufgebaut sein können.

Die Zwischenschicht kann über ein kontinuierliches oder diskontinuierliches chemisches oder galvanisches Verfahren, über ein PVD-Verfahren oder über Zersetzungsreaktionen von leicht flüchtigen Metallverbindungen abgeschieden werden. Unter leicht flüchtigen Metallverbindungen sind solche zu verstehen, die bei Normaldruck (101,325 kPa) einen Sublimations- oder Siedepunkt von 300°C oder weniger aufweisen. Als Beispiele derartiger Metallverbindungen sind Metall-Alkyle (C₁-C₁₀-Alkyl), Metall-Carbonyle, Metall-π-Komplexe und

Metallverbindungen zu nennen, die mehrere dieser Strukturen gemischt aufweisen.

Allgemein dienen die Zwischenschichten unter anderem der Steuerung des Diffusions- oder Anlegierungsprozesses und können zur gezielten Modifikation des Schichtaufbaus, der Schichtzusammensetzung und damit der Schichteigenschaften sowie der Eigenschaften der Interdiffusionszone zwischen Substrat und durchlegierter Funktionsschicht herangezogen werden. Die Zwischenschichten können ferner die Bildung von Kirkendall-Poren verhindern und sie können die Interdiffusion zwischen Substrat und äußerer Schicht erschweren, verhindern oder auch verbessern. Dies führt zum einen dazu, dass im Wesentlichen Legierungen aus den Elementen, die über die galvanische Cr-Abscheidung aufgebracht wurden, und aus den am Aufbau der Zwischenschicht beteiligten Elemente gebildet werden und Komponenten des Substrats nur in geringem Umfang oder gar nicht in die Diffusionsschicht eingebaut werden, und die Schichtzusammensetzung weitgehend oder völlig substratunabhängig eingestellt werden kann, zum Anderen wird verhindert, dass eine zu rasche Verarmung an dem Chrom der Deckschicht durch starke Diffusion in Richtung Substrat stattfindet und die Schutzschicht damit vorzeitig zusammenbricht.

Die auf dem Substrat angeordnete wenigstens eine Zwischenschicht kann in einer besonderen Ausführungsform der Erfindung vor Auftragung der galvanischen Chromschicht, vorzugsweise bei 120°C bis 1600°C thermisch behandelt werden. Die Zeitdauer der Behandlung der Zwischenschicht vor Auftragung der Chromschicht kann von 0,1 h bis 250 h, vorzugsweise von 2 h bis 16 h, besonders bevorzugt von 3 h bis 12 h betragen. Nach der Auftragung der Chromschicht kann eine weitere Wärmebehandlung des gesamten Schichtenaufbaus, wie oben im Zusammenhang mit der nachfolgenden thermischen Behandlung, erfolgen.

An das Verfahren zur galvanischen Auftragung von Chromschichten auf Substrate sind keinerlei Einschränkungen geknüpft und derartige Verfahren sind dem Fachmann hinlänglich bekannt. Es kann insoweit auf den umfangreichen Stand der Technik hierzu verwiesen werden. In einer Ausgestaltung des erfindungsgemäßen Verfahrens kann die galvanische Chromschicht über ein kontinuierliches Verfahren abgeschieden werden. In einer bevorzugten Ausgestaltung kann die galvanische Chromschicht über ein diskontinuierliches Verfahren, z.B. ein Gestell- oder Trommelverfahren oder über ein kontinuierliches Verfahren (Durchlaufverfahren) abgeschieden werden.

Die Schichtdicke der galvanischen Chromschicht kann allgemein 0,1 µm bis 500 µm, vorzugsweise von 1 µm bis 100 µm, besonders bevorzugt von 2 µm bis 30 µm betragen.

Das erfindungsgemäße Verfahren kann durch einen weiteren Schritt gekennzeichnet sein, der eine gesteuerte, vorzugsweise beschleunigte Abkühlung des beschichteten Substrats in Gegenwart von Prozessgasen und/oder anderen Medien, z.B. flüssigen Medien wie Öl, Wasser, flüssige Gase, oder geschmolzenes Blei umfasst. Auf die oben erwähnten Prozessgase sei Bezug genommen. Durch diesen, in der Regel den oben beschriebenen Verfahrensschritten nachfolgenden Schritt der beschleunigten Abkühlung/des Abschreckens, lassen sich die mechanischen Eigenschaften des beschichteten Substrats gezielt einstellen.

Die nach dem erfindungsgemäßen Verfahren gebildete und in der Diffusionsschichtstruktur enthaltene Chromschicht ist dadurch gekennzeichnet, dass sie durch Interdiffusion von Metallen der Zwischenschicht(en) in der äußeren Chromschicht sowie gegebenenfalls des Substrats entsteht. Bei kohlenstoffhaltigen Substraten kann ferner Kohlenstoff unter Bildung von Metall-Carbiden in die sich bildende Diffusionsschicht migrieren.

Die Diffusionsschicht ist durch den Zustand definiert, der sich, durch das erfindungsgemäße Verfahren bedingt, durch die mit dem Verfahren verbundene Interdiffusion zwischen den einzelnen Schichten sowie den Substrat-nahen Schichten und dem Substrat einstellt. Hierdurch erfolgt ein Legieren der Elemente aus der äußeren Schicht, der/den Zwischenschicht(en) sowie des metallischen Substrats. Bei der Diffusionsschicht handelt es sich ein oder mehrere Mischkristallschichten und/oder ein oder mehrere intermetallische Phasen. Sofern die Diffusionsschicht aus Mischkristallschichten und/oder intermetallischen Phasen mit Phasenbreite aufgebaut ist, kann es sich um einen mehrlagigen Gradientenschichtaufbau handeln, bei welchem sich die Zusammensetzung einer senkrecht auf der Schichtebene stehenden Achse kontinuierlich verändert.

Die durch das erfindungsgemäße Verfahren auf dem metallischen Substrat gebildete Diffusionsschicht, umfassend die ursprüngliche äußere Schicht und die ursprüngliche(n) Zwischenschicht(en), weist eine Schichtdicke von 0,2 µm bis 2 mm, vorzugsweise von 2 µm bis 400 µm, besonders bevorzugt von 4 µm bis 120 µm auf.

Durch das erfindungsgemäße Verfahren können verschiedenste beschichtete Substrate, wie Werkstücke, Form- und Bauteile hergestellt werden, die sich durch die Abwesenheit von Rissbildung und/oder Kirkendall-Poren auszeichnen. Die Werkstücke finden vorzugsweise Anwendung im allgemeinen Maschinenbau, der Bau- und Fahrzeugbauindustrie, der Luftfahrt, der chemischen und petrochemischen Industrie sowie der allgemeinen Industrie. Konkrete Beispiele für Werkstücke und Bauteile sind Lager, sowie Werkzeuge für die Kalt- und Warmarbeit, insbesondere Gießwerkzeuge, Gießwerkzeugstempel, Umformwerkzeuge, Drähte, Bleche, Schrauben, Muttern, Maschinenbauteile, Triebwerke, Motoren oder Teile davon z.B. Turbinenschaufeln oder Kolben.

Die durch das erfindungsgemäße Verfahren auf Substraten erzeugte Diffusionsschicht kann wegen ihrer Eigenschaften als Oxidationsschutz, Zunderschutz, Heißgaskorrosionsschutz, zum Schutz gegen Metalldusting, zum Schutz vor Sulfidierung, Korrosionsschutz, als Verschleißschutz oder zur Erhöhung des abrasiven Widerstandes, zur Reduktion der Adhäsion, zur Verbesserung der tribologischen Eigenschaften, zum Schutz vor aggressiven Metallschmelzen (Zn, Al, Mg oder deren Gemische), als Antihaftbeschichtung gegen Metallschmelzen, insbesondere Zn, Al, Mg oder deren Gemische verwendet werden.

Die Erfindung wird durch die nachfolgenden Beispiele näher erläutert, ohne jedoch darauf beschränkt zu sein.

### Beispiele

Die nachfolgend beschriebenen Verfahren wurden in handelsüblichen, auf dem Gebiet der Erfindung gebräuchlichen Vorrichtungen durchgeführt.

### Beispiel 1:

Auf einen mit 20 µm vernickelten Warmarbeitsstahl (Werkstoffnummer 1.2344/1.2343) wurde mittels galvanischen, kontinuierlichem Verfahren (Band) eine 20µm dicke Cr-Schicht aufgebracht. Durch eine nachfolgende Wärmebehandlung bei 900° bis 1150°C unter Stickstoff- und Sauerstofffreiem Schutzgas, beispielsweise Argon, H₂ oder einer Mischung daraus, die hier zusätzlich eine Härtung des Substrats durch gezieltes Austenitisieren und anschließendes schnelles Abkühlen durch Einblasen von Ar ermöglicht, bildet sich eine Cr-Carbid-Legierungsschicht an der Oberfläche aus, die insbesondere die Zusammensetzung Cr₂₃C₆ aufweist. Der Kohlenstoff gelangt aus dem Stahl durch Diffusion durch die Zwischenschicht hindurch in die äußere Chromschicht und bildet dort Chrom-Carbid. Dieser Aufbau weist neben der mit etwa 2000HV 0,01 (Vickers Härte) sehr harten Randzone eine mit etwa 200HV relativ weiche Unterlage auf, die neben einer starken Korrosionsschutzwirkung den Abbau von Spannungen ermöglicht. Es ergibt sich darum ein rissfreier Aufbau der sehr harten äußeren Cr-Carbid Schicht im Gegensatz zu den bisher bekannten Inchromierschichten ohne Ni-Zwischenschicht, die deutlich normale Rissverläufe zur Oberfläche zeigen.

### Beispiel 2:

Auf einen mit einer 20 µm dicken Schicht vernickelten Warmarbeitsstahl (1.2344/1.2343) wurde mittels galvanischen kontinuierlichem Verfahren (Band) eine 20µm dicke Chrom-Schicht aufgebracht. Durch eine nachfolgende Wärmebehandlung bei 900°C bis 1150°C unter Schutzgas v.a. Argon, H₂ oder eine Mischung daraus und N₂, die hier zusätzlich eine Härtung des Substrats durch gezieltes Austenitisieren und anschließendes schnelles Abkühlen durch Einblasen von Ar und/oder N₂ ermöglicht, bildet sich eine sehr harte Carbonitrid-Schicht an der Oberfläche aus, die insbesondere die Zusammensetzung Cr2C und Cr2N aufweist. Dieser Aufbau weist neben der mit etwa 2000HV sehr harten Randzone eine mit etwa 200HV relativ weiche Unterlage auf, die neben einer starken Korrosionsschutzwirkung den Abbau von Spannungen ermöglicht. Es ergibt sich darum ein rissfreier Aufbau der sehr harten, äußeren Carbonitrid-Schicht im Gegensatz zu den bisher bekannten Inchromierschichten ohne Nickel-Zwischenschicht, die deutlich normale Rissverläufe zur Oberfläche zeigen. Bei dieser Beschichtung konnte außerdem eine sehr starke Beständigkeit gegen aggressive Fe-freie Al-Schmelzen nachgewiesen werden.

### Beispiel 3:

Auf ein mit 3 bis 5 µm vernickeltes 100Cr6-Substrat wurde mittels galvanischem kontinuierlichen Verfahren (Band) 20µm Cr-Schicht aufgebracht. Durch eine nachfolgende Wärmebehandlung bei 900°C bis 1150° C unter Schutzgas v.a. Argon, H₂ oder eine Mischung daraus, die hier zusätzlich eine Härtung des Substrats durch gezieltes Austenitisieren und anschließendes schnelles Abkühlen durch Einblasen von Ar ermöglicht, bildet sich eine Cr-Carbid-Legierungsschicht an der Oberfläche aus, die insbesondere die Zusammensetzung Cr₂₃C₆ aufweist. Dieser Aufbau weist neben der mit etwa 2000HV sehr harten Randzone eine mit etwa 200HV relativ weiche Unterlage auf, die neben einer starken Korrosionsschutzwirkung den Abbau von Spannungen ermöglicht. Es ergibt sich darum außen ein rissfreier Aufbau der sehr harten Cr-Carbid Schicht im Gegensatz zu den bisher bekannten Inchromierschichten ohne Nickel-Zwischenschicht, die deutlich normale Rissverläufe zur Oberfläche zeigen.

### Beispiel 4:

Wie Beispiel 1 jedoch nicht kontinuierlich, sondern auf einem Stück/Trommelgutvernickeltem Bauteil.

### Beispiel 5:

Wie Beispiel 2 jedoch nicht kontinuierlich, sondern auf einem Stück/Trommelgutvernickeltem Bauteil.

### Beispiel 6:

Wie Beispiel 3 jedoch nicht kontinuierlich, sondern auf einem Stück/Trommelgutvernickeltem Bauteil.

## Patentansprüche

1. Verfahren zur Beschichtung eines Substrats mit einer Diffusionsschicht, wobei die Diffusionsschicht gebildet wird durch galvanische Abscheidung einer Chromschicht auf wenigstens einer auf dem Substrat angeordneten metallischen Zwischenschicht und nachfolgender thermischer Behandlung, wobei die thermische Behandlung in Gegenwart von Prozessgasen, ausgewählt aus der Gruppe bestehend aus Argon, Wasserstoff, Stickstoff, stickstoffhaltigen Gasen, kohlenstoffhaltigen Gasen, borhaltigen Gasen und deren Gemischen, erfolgt und das Verfahren als weiteren Schritt eine beschleunigte Abkühlung in Gegenwart von Prozessgasen und/oder anderen Medien umfasst, **dadurch gekennzeichnet, dass** die Diffusionsschicht zusätzlich Carbide und/oder Nitride und/oder Carbonitride und/oder Boride enthält.

2. Verfahren nach Anspruch 1, **dadurch gekennzeichnet, dass** das Substrat elektrisch leitfähig ist, vorzugsweise ausgewählt aus der Gruppe bestehend aus metallischen Substraten, metallisierten Substraten, durch Leitfähigkeitslacke an der Oberfläche leitfähig gemachte, an sich nicht leitfähige Materialien, elektrische leitfähige organische Polymere und durch Metall- oder Graphiteinlagerungen leitfähig gemachte organische Polymere.

3. Verfahren nach Anspruch 1 oder 2, **dadurch gekennzeichnet, dass** die metallische Zwischenschicht vor der galvanischen Abscheidung der Chromschicht bei einer Temperatur von 120°C bis 1600°C behandelt wird.

4. Verfahren nach irgendeinem der Ansprüche 1 bis 3, **dadurch gekennzeichnet, dass** die nachfolgende thermische Behandlung bei einer Temperatur von 120°C bis 1600°C, vorzugsweise bei einer Temperatur von 800°C bis 1300°C, besonders bevorzugt bei einer Temperatur von 900°C bis 1200°C durchgeführt wird.

5. Verfahren nach irgendeinem der Ansprüche 1 bis 4, **dadurch gekennzeichnet, dass** die thermische Behandlung für einen Zeitraum von 0,1 h bis 250 h, vorzugsweise von 2 h bis 16 h, besonders bevorzugt von 3 h bis 12 h erfolgt.

6. Verfahren nach irgendeinem der Ansprüche 1 bis 6, **dadurch gekennzeichnet, dass** das kohlenstoffhaltige Gas ausgewählt ist aus der Gruppe bestehend aus Methan, Ethan, Propan, Butan, Acetylen, Kohlenmonoxid und deren Gemischen.

7. Verfahren nach irgendeinem der Ansprüche 1 bis 7, **dadurch gekennzeichnet, dass** das Substrat, insbesondere das metallische Substrat oder die Metallisierung des Substrats besteht aus un-, niedrig- oder hochlegiertem Stahl, Gusseisen, reinem Cu, einer Cu-Basis-Legierung, reinem Ni, einer Ni- oder Co-Basislegierung, reinem Ti, einer Ti-Legierung oder γ-TiAl, den Metallen W, Mo, Ta, Nb, Zr, V, Hf, Ru, Rh, Os, Ir, Pd, Pt, Re oder Legierungen, welche als Hauptbestandteil eines der Elemente W, Mo, Ta, Nb, Zr, V, Hf, Ru, Rh, Os, Ir, Pd, Pt, Re enthalten.

8. Verfahren nach irgendeinem der Ansprüche 1 bis 8, **dadurch gekennzeichnet, dass** die wenigstens eine Zwischenschicht besteht aus reinem Ni, Co, Mn, Cr, W, Mo, Pt, Pd, Ir, Rh, Re, Au, Ag, Cu oder einer ein- oder mehrphasigen Legierung, welche als Hauptbestandteil eines der Elemente Ni, Co, Mn, Cr, W, Mo, Pt, Pd, Ir, Rh, Re, Au, Ag, Cu sowie gegebenenfalls zusätzlich P und/oder B und/oder N und/oder C enthält.

9. Verfahren nach irgendeinem der Ansprüche 1 bis 9, **dadurch gekennzeichnet, dass** die Schichtdicke der wenigstens einen Zwischenschicht 0,1 µm bis 500 µm, vorzugsweise von 1 µm bis 100 µm, besonders bevorzugt von 2 µm bis 30 µm beträgt.

10. Verfahren nach irgendeinem der Ansprüche 1 bis 10, **dadurch gekennzeichnet, dass** die Schichtdicke der galvanischen Chromschicht 0,1 µm bis 500 µm, vorzugsweise von 1 µm bis 100 µm, besonders bevorzugt von 2 µm bis 30 µm beträgt.

11. Verfahren nach irgendeinem der Ansprüche 1 bis 11, **dadurch gekennzeichnet, dass** die Zwischenschicht über ein kontinuierliches oder diskontinuierliches chemisches oder galvanisches Verfahren, über ein PVD-Verfahren oder über Zersetzungsreaktionen von leicht flüchtigen Metallverbindungen abgeschieden wird.

12. Verfahren nach Anspruch 12, **dadurch gekennzeichnet, dass** die leicht flüchtigen Metallverbindungen ausgewählt sind aus der Gruppe der MetallAlkyle, Metall-Carbonylen, Metall-π-Komplexen und Metallverbindungen, die mehrere dieser Strukturen gemischt aufweisen.

13. Verfahren nach irgendeinem der Ansprüche 1 bis 13, **dadurch gekennzeichnet, dass** die galvanische Chromschicht über ein kontinuierliches oder diskontinuierliches Verfahren abgeschieden wird.

14. Verfahren nach irgendeinem der Ansprüche 1 bis 14, **dadurch gekennzeichnet, dass** die Diffusionsschicht neben Chrom als Legierungsbestandteile (ein) Element(e) der wenigstens einen Zwischenschicht sowie gegebenenfalls des Substratmetalls enthält.

15. Verfahren nach irgendeinem der Ansprüche 1 bis 15, **dadurch gekennzeichnet, dass** die Diffusionsschicht eine Schichtdicke von 0,2 µm bis 2 mm, vorzugsweise von 2 µm bis 400 µm, besonders bevorzugt von 4 µm bis 120 µm aufweist.

## Claims

1. A process for coating a substrate with a diffusion layer, the diffusion layer being formed by electroplating a chromium layer onto at least one metallic intermediate layer provided on the substrate, followed by thermal treatment, wherein said thermal treatment is performed in the presence of process gases selected from the group consisting of argon, hydrogen, nitrogen, nitrogen-containing gases, carbon-containing gases, boron-containing gases and mixtures thereof, and the process includes the accelerated cooling in the presence of process gases and/or other media as a further step, **characterized in that** said diffusion layer additionally contains carbides and/or nitrides and/or carbonitrides and/or borides.

2. The process according to claim 1, **characterized in that** said substrate is electrically conductive, preferably selected from the group consisting of metallic substrates, metallized substrates, intrinsically non-conductive materials made conductive at the surface by conductive varnishes, electrically conductive organic polymers, and organic polymers made conductive by metal or graphite inclusions.

3. The process according to claim 1 or 2, **characterized in that** said metallic intermediate layer is treated at a temperature of 120 °C to 1600 °C prior to said electroplating of the chromium layer.

4. The process according to any of claims 1 to 3, **characterized in that** the subsequent thermal treatment is effected at a temperature of 120 °C to 1600 °C, preferably at a temperature of 800 °C to 1300 °C, more preferably at a temperature of 900 °C to 1200 °C.

5. The process according to any of claims 1 to 4, **characterized in that** the thermal treatment is effected for a period of from 0.1 h to 250 h, preferably from 2 h to 16 h, more preferably from 3 h to 12 h.

6. The process according to any of claims 1 to 5, **characterized in that** said carbon-containing gas is selected from the group consisting of methane, ethane, propane, butane, acetylene, carbon monoxide and mixtures thereof.

7. The process according to any of claims 1 to 6, **characterized in that** said substrate, especially said metallic substrate or the metallization layer of the substrate, consists of non-alloyed, low-alloyed or high-alloyed steel, cast iron, pure Cu, a Cu-based alloy, pure Ni, an Ni-based or Co-based alloy, pure Ti, a Ti alloy or γ-TiAl, the metals W, Mo, Ta, Nb, Zr, V, Hf, Ru, Rh, Os, Ir, Pd, Pt, Re or alloys containing one of the elements W, Mo, Ta, Nb, Zr, V, Hf, Ru, Rh, Os, Ir, Pd, Pt, Re as the main component.

8. The process according to any of claims 1 to 7, **characterized in that** said at least one intermediate layer consists of pure Ni, Co, Mn, Cr, W, Mo, Pt, Pd, Ir, Rh, Re, Au, Ag, Cu or a one- or multiphase alloy containing one of the elements Ni, Co, Mn, Cr, W, Mo, Pt, Pd, Ir, Rh, Re, Au, Ag, Cu as the main component and optionally in addition P and/or B and/or N and/or C.

9. The process according to any of claims 1 to 8, **characterized in that** the layer thickness of said at least one intermediate layer is from 0.1 µm to 500 µm, preferably from 1 µm to 100 µm, more preferably from 2 µm to 30 µm.

10. The process according to any of claims 1 to 9, **characterized in that** the layer thickness of said electroplated chromium layer is from 0.1 µm to 500 µm, preferably from 1 µm to 100 µm, more preferably from 2 µm to 30 µm.

11. The process according to any of claims 1 to 10, **characterized in that** said intermediate layer is deposited by a continuous or discontinuous chemical or electroplating process, by a PVD process or by decomposition reactions of highly volatile metal compounds.

12. The process according to any of claims 1 to 11, **characterized in that** said highly volatile metal compounds are selected from the group consisting of metal alkyls, metal carbonyls, metal π complexes and metal compounds having several of these structures mixed.

13. The process according to any of claims 1 to 12, **characterized in that** said electroplated chromium layer is deposited by a continuous or discontinuous process.

14. The process according to any of claims 1 to 13, **characterized in that** said diffusion layer contains, in addition to chromium, element(s) of said at least one intermediate layer and optionally of the substrate metal as alloy component(s).

15. The process according to any of claims 1 to 14, **characterized in that** said diffusion layer has a layer thickness of from 0.2 µm to 2 mm, preferably from 2 µm to 400 µm, more preferably from 4 µm to 120 µm.

## Revendications

1. Procédé pour revêtir un substrat avec une couche de diffusion, ladite couche de diffusion étant formée par électrodéposition d'une couche de chrome sur au moins une couche intermédiaire procurée sur le substrat et traitement thermique consécutif, dans lequel le traitement thermique est effectué en présence de gaz de procédé choisis dans le groupe consistant en argon, hydrogène, azote, gaz azotés, gaz carbonés, gaz borés et de mélanges de ceux-ci, le procédé comprenant comme étape supplémentaire un refroidissement accéléré en présence de gaz de procédé et/ou d'autres milieux, **caractérisé en ce que** la couche de diffusion contient en outre des carbures et/ou des nitrures et/ou des carbonitrures et/ou des borures.

2. Procédé selon la revendication 1, **caractérisé en ce que** le substrat est électroconducteur, de préférence choisi dans le groupe consistant en des substrats métalliques, des substrats métallisés, des matériaux intrinsèquement non conducteurs redus conducteurs à la surface par des laques conductrices, des polymères organiques électroconducteurs, et des polymères organiques redus conducteurs par des inclusions de métal ou de graphite.

3. Procédé selon la revendication 1 ou 2, **caractérisé en ce que** la couche intermédiaire métallique est traitée à une température de 120 °C à 1600 °C avant l'électrodéposition de la couche de chrome.

4. Procédé selon l'une quelconque des revendications 1 à 3, **caractérisé en ce que** le traitement thermique consécutif est effectué à une température de 120 °C à 1600 °C, de préférence à une température de 800 °C à 1300 °C, de préférence encore à une température de 900 °C à 1200 °C.

5. Procédé selon l'une quelconque des revendications 1 à 4, **caractérisé en ce que** le traitement thermique est effectué pendant une durée comprise entre 0,1 h et 250 h, de préférence entre 2 h et 16 h, de préférence encore entre 3 h et 12 h.

6. Procédé selon l'une quelconque des revendications 1 à 5, **caractérisé en ce que** le gaz carboné est choisi dans le groupe consistant en méthane, éthane, propane, butane, acétylène, monoxyde de carbone et des mélanges de ceux-ci.

7. Procédé selon l'une quelconque des revendications 1 à 6, **caractérisé en ce que** le substrat, notamment le substrat métallique ou la couche de métallisation du substrat, consiste en acier non allié, faiblement allié ou fortement allié, fer de fonte, Cu pur, un alliage à base de Cu, Ni pur, un alliage à base de Ni ou Co, Ti pur, un alliage de Ti ou γ-TiAl, les métaux W, Mo, Ta, Nb, Zr, V, Hf, Ru, Rh, Os, Ir, Pd, Pt, Re ou des alliages contenant comme composant principal un des éléments W, Mo, Ta, Nb, Zr, V, Hf, Ru, Rh, Os, Ir, Pd, Pt, Re.

8. Procédé selon l'une quelconque des revendications 1 à 7, **caractérisé en ce que** ladite au moins une couche intermédiaire consiste en Ni, Co, Mn, Cr, W, Mo, Pt, Pd, Ir, Rh, Re, Au, Ag, Cu purs ou un alliage monophasique ou polyphasique contenant comme composant principal un des éléments Ni, Co, Mn, Cr, W, Mo, Pt, Pd, Ir, Rh, Re, Au, Ag, Cu ainsi qu'éventuellement en outre P et/ou B et/ou N et/ou C.

9. Procédé selon l'une quelconque des revendications 1 à 8, **caractérisé en ce que** l'épaisseur de couche de ladite au moins une couche intermédiaire est de 0,1 µm à 500 µm, de préférence de 1 µm à 100 µm, de préférence encore de 2 µm à 30 µm.

10. Procédé selon l'une quelconque des revendications 1 à 9, **caractérisé en ce que** l'épaisseur de couche de ladite couche de chrome électrodéposée est de 0,1 µm à 500 µm, de préférence de 1 µm à 100 µm, de préférence encore de 2 µm à 30 µm.

11. Procédé selon l'une quelconque des revendications 1 à 10, **caractérisé en ce que** ladite couche intermédiaire est déposée par un procédé chimique ou d'électrodéposition, continu ou discontinu, par un procédé PVD ou par des réactions de décomposition de composés métalliques hautement volatils.

12. Procédé selon l'une quelconque des revendications 1 à 11, **caractérisé en ce que** lesdits composés métalliques hautement volatils sont choisis dans le groupe consistant en alkyles métalliques, carbonyles métalliques, complexes π métalliques et composés métalliques comprenant plusieurs de ces structures en mélange.

13. Procédé selon l'une quelconque des revendications 1 à 12, **caractérisé en ce que** ladite couche de chrome électrodéposée est déposée par un procédé continu ou discontinu.

14. Procédé selon l'une quelconque des revendications 1 à 13, **caractérisé en ce que** ladite couche de diffusion contient, à part le chrome, un ou plusieurs éléments de ladite au moins une couche intermédiaire et éventuellement du métal du substrat comme composants d'alliage.

15. Procédé selon l'une quelconque des revendications 1 à 14, **caractérisé en ce que** ladite couche de diffusion a une épaisseur de couche comprise entre 0,2 µm et 2 mm, de préférence entre 2 µm et 400 µm, de préférence encore entre 4 µm et 120 µm.
